# EUROPÄISCHE PATENTSCHRIFT

(11) **EP 0 098 858 B1**
(45) Veröffentlichungstag und Bekanntmachung des Hinweises auf die Patenterteilung: **18.05.1988**
(21) Anmeldenummer: 83900433.0
(22) Anmeldetag: 27.01.1983
(51) Int. Cl.: H01J 61/36, H01J 5/46

(54) **STROMEINFÜHRUNGSLEITUNG, INSBESONDERE FÜR VAKUUMTECHNISCHE GERÄTE UND VERFAHREN ZU DEREN HERSTELLUNG**
POWER SUPPLY CONDUCTOR, ESSENTIALLY FOR VACUUM APPARATUS, AND MANUFACTURING METHOD THEREOF
CONDUCTEUR D'ALIMENTATION EN COURANT, PRINCIPALEMENT POUR APPAREILS A VIDE, ET SON PROCEDE DE FABRICATION

(30) Priorität: 28.01.1982 HU 25482
(43) Veröffentlichungstag der Anmeldung: 25.01.1984
(73) Patentinhaber: TUNGSRAM Részvénytársaság, H-1340 Budapest IV (HU)
(72) Erfinder: NAGY, János, H-Budapest XII (HU); NAGY, László, H-Budapest IV (HU); OLDAL, Endre, H-Budapest XI (HU)
(74) Vertreter: Finck, Dieter, Dr.Ing.
(86) Internationale Anmeldenummer: HU8300002
(87) Internationale Veröffentlichungsnummer: WO8302684

(56) Entgegenhaltungen:
- DE-A- 3 104 043
- GB-A- 1 319 537
- GB-A- 1 513 700
- SU-A- 257 629
- SU-A- 702 427
- US-A- 4 011 480
- P.S. Melnikow "Sprawotschnik po galwanopokritijam w maschinostrojenii", 1979, Maschinostrojenie", Moskwa, 88 to 90

## Beschreibung

Die Erfindung betrifft eine Stromeinführungsleitung gemäß dem Oberbegriff des Patentanspruches 1 sowie ein Verfahren zu deren Herstellung gemäß dem Obergriff des Patentanspruches 4.

Die an Stromeinführungsleitungen zu stellenden grundsätzlichen Anforderungen können wie folgt zusammengefasst werden:

Die durch den glasartigen Werkstoff durchgreifende Stromeinführungsleitung ist im allgemeinen an einem aus irgendeinem Metall hergestellten Bestandteil angeschlossen und diese Verbindung soll über gute elektrische und mechanische Eigenschaften verfügen. Am häufigsten findet zum Beispiel bei elektrisch Lichtquellen eine Schweißverbindung und insbesondere eine Widerstandschweißung Anwendung. Es ist daher eine gute Schweißbarkeit erforderlich. Eine andere Anforderung besteht darin, daß die Stromeinführungsieitung mit dem glasartigen Werkstoff einen hermetischen Abschluß bildet. Bei vakuumtechnischen Geräten werden häufig Stromeinführungsleitungen aus Molybdän verwendet. Der elektrische Strom wird zum Beispiel den Brennkörpern der Hochdruckentladungslampen oder den aus Quarzglas gefertigten Kolben der Halogenglühlampen durch dünne Folien aus Molybdän zugeführt. Gleichfalls werden häufig Molybdändrähte auch im Falle von Lichtquellen mit Kolben aus Hartglas oder von Elektronröhren verwendet. Im Interesse der leichteren Schweißbarkeit und der besseren Qualität in bekannter Weise schwer schweißbare Molybdän mit einem Übergangsmetall versehen oder beim Schweißen wird zwischen die zu verschweißenden Flächen ein separates Überzugsmetallelement, z. B. eine Platte oder ein Draht gelegt, wobei das Material des Überzugsmetalls derart gewählt wird, daß die hergestellte Verbindung von entsprechender Festigkeit und Zähigkeit ist und diese Eigenschaften auch bei höheren Betriebstemperaturen der Geräte beibehalten werden können. Zu diesen Anforderungen kommt gegebenenfalls (wie z. B. bei Halogenglühlampen oder Metallhalogenlampen) noch die Anforderung der Beständigkeit gegen die Einwirkungen der Umgebungsatmosphären hinzu. In der Praxis ist als Überzugsmetall das Platin und das Tantal am meisten verbreitet, in der Literatur wird jedoch auch die Anwendung von Zirkonium, Niobium, Rhodium, Nickel, Gold, Palladium, sowie verschiedenen Legierungen erwähnt (s. z. B. W. Espe: "Materials of High Vacuum Technology", vol. 1., Ch. 9: Pergamon, 1966).

Die Anwendung eines separaten Überzugsmetalls hat selbstverständlich zur Folge, daß beim Schweißvorgangs noch ein zusätzliches Element zugeführt und postioniert werden muß, wodurch das Verfahren verständlicher Weise komplizierter wird. Eine naheliegende Vereinfachung besteht darin, das Molybdän als Trägermetall - mindestens an der zu schweißenden Fläche - im voraus mit einem Metallüberzug zu versehen. So kann z. B. nach der FR-A-2 079 541 das vorherige Überziehen von Molybdänfolien derart ausgeführt werden, daß auf die Folie ein aus Platinenlegierung bestehender Überzug aufgetragen und dieser durch Wärmebehandlung zersetzt wird.

Aus der US-A-4 011 480 ist ferner eine Stromeinführungsleitung bekannt, die insgesamt aus Rhenium besteht und durch eine A1₂0₃-Keramikabdichtung hindurchgeführt ist.

Die DE-A-3 104 043 beschreibt ferner ein Verfahren, wonach der Überzug der MolybdänFolien in Form einer Metallschicht durch Vakuumverdampfung oder Zerstäubung hergestellt wird. Diese Anmeldung erwähnt das Platin, das Tantal, das Gold und das Rhenium als Metalle, bei denen das Verfahren im Prinzip seine Anwendung finden kann. Die Dicke der Schicht kann Werte von 20 bis 10 000 nm annehmen.

Die wichtigste Anforderung an das Überzugsmetall besteht neben der leichten Schweißbarkeit darin, daß mit dem Glasmaterial ein hermetischer Abschluss ausgeführt werden kann. Mit Rücksicht darauf, daß das Auftragen des Überzugsmetalls nur bei einem kontinuierlichen Verfahren rentabel sein kann, wird dieser Überzug entlang der Länge der Stromeinführungsleitung in einer durchlaufenden Schicht vorhanden sein. Zur Ausführung einer hermetischen dichten Verbindung wird der Überzug daher nur dann zuverlässig, wenn der glasartige Stoff im geschmolzenen, beziehungsweise plastischen Zustand fähig ist, das Überzugsmaterial zu netzen. Die edlen Metalle, wie z. B. Platin und Gold, erfüllen diese Anforderung nicht, und nach den Erfahrungen der Anmelderin kommt es bei Stromleitern, die mit einem Edelmetall überzogen sind, häufig vor, daß die Verbindung nicht vakuumdicht ist oder das Gerät im Laufe der Lagerung oder des Betriebs seine Vakuumdichtheit verliert. Die Anforderung der Benetzung wird zwar durch Tantal befriedigt, bei der Anwendung von Tantal tritt jedoch die Schwierigkeit auf, daß das mit dem Überzug versehene Trägermetall im wasserstoffhaltigen Schutzgas nicht mehr behandelt werden kann, beziehungsweise falls dies trotzdem getan wird, wird die Stromeinführungsleitung für weitere Anwendung völlig ungeeignet. Diese Wärmebehandlung kann sich jedoch auch für zwei Zwecke als wünschenswert erweisen: einerseits zur Festigung der Verbindung zwischen der Überzugsmetallschicht und dem Trägermetall aus Molybdän durch Diffusion der beiden Materialien und andererseits zur Umwandlung der Fläche der Stromeinführungsleitung in einen definierten Zustand vor dem unmittelbaren Zustandebringen der Bindung zwischen Glas und Metall. Aus der Praxis ist nähmlich bekannt, daß, wenn z. B. die bei daß Quarglas-Abflaschungen gebräuchlichen Molybdänfolien nicht im frisch glühenden Zustand verwendet werden, sonder diese einige Tage in der Luft stehen, sich die Zuverlässigkeit der Bindung beträchtlich verringert. Im Falle einer unter ungeeigneten Umständen ausgeführten Schweißverbindung kann es vorkommen, daß die Oberfläche oxydiert, und bei solchen Fällen kann es notwendig sein, auch die aus der Stromeinführungsleitung und den daran angeschweissten Gegenständen bestehenden Armatur im wasserstoffhaltigen Medium (Reduktionsmedium) nachträglich zu erhitzen.

Die Aufgabe der Erfindung besteht darin, einen Metallüberzug vorzuschlagen der gleichzeitige eine besondere gute Schweißbarkeit sichert und mit dem glasartigen Werkstoff einen hermetischen Abschluß gewährleistet, darüber hinaus die Behandlung im Wasserstoff (im Redaktionsmedium) gut erträgt und durch ein möglichst einfaches und schnelles Verfahren aufgetragen werden kann.

Diese Aufgabe wird durch die kennzeichnenden Merkmale des Patentanspruches 1 bzw. 4 gelöst. Vorteilhafte Ausgestaltungen der Erfindung sind in den Unteransprüchen gekennzeichnet.

Der Erfindung ist dementsprechend auf eine Stromeinführungsleitung, insbesondere für vakuumtechnische Apparate, beispielweise elektrische Lichtquellen gerichtet, wobei die Stromeinführungsleitung die der Durchführung des elektrischen Stromes durch einen glasartigen Werkstoff dient und mit dem glasartigen Werkstoff einen hermetischen Abschluss bildet und ferner die Stromeinführungsleitung aus Molybdän besteht und zumindest an der mit dem glasartigen Werkstoff in Behrührung kommen den Oberfläche mit einem metallischen Überzug versehen ist, der erfindumgsgemäß aus einer Rheniumschicht besteht.

Es wurde festgestellt, daß die Dicke der Rheniumschicht im Hinblick auf die Lösung der gestellten Aufgabe kein kritischer Faktor ist und daß eine Rhenium schicht von extrem geringer Dicke (Grössenordnung nm,) in überraschender Weise die Schweißbarkeit erheblich erleichtert. Gleichzeitig damit haften glasartige Materialien aller Art, sogar auch das Quarzglas - welches in dieser Hinsicht die meisten Schwierigkeiten verursacht -, daran ausgezeichnet. Es ist daher zweckmäßig die Dicke der Rheniumschicht im Bereich zwischen 3 nm und 1000 nm zu wählen, insbesondere zwischen 10 und 100 nm.

Zur Herstellung einer Rheniumschicht sind mehrere Möglichkeiten gegeben, wobei für des Trägermetall aus Molybdän sich als vorteilhaftestes einfachstes Herstellungsverfahren elektrolytische Abscheidung - zweckmässigerweise aus einem Elektrolyte in wäßriger Lösung - erwies.

Zur elektrolytischen Abscheidung von Rhenium in wäßriger Lösung sind zahlreiche Verfahren bekannt. Das älteste und, nach Erfahrung der Anmelderin, einfachste Verfahren stellt die Abscheidung aus einer mit Schwefelsäure gesäuerten Lösung von Kalium-Perrhenat dar. Da das Molybdän-Trägermetall im Laufe seiner Herstellung im allgemeinen sowieso einer Bearbeitung elektrochemischer Art ausgesetzt wird (wie z. B. bei Folien, bei denen die seitlichen Ränder durch elektrochemische Abtragung messerschneideartig ausgebildet werden, oder bei Drähten, bei denen das als Schmiermittel verwendete Graphit entfernt wird) kann das kontinuierliche Auftragen der Rheniumschicht dem Herstellungsvorgang einfach angepasst werden. Die elektrolytische Abscheidung ist auf jeden Fall kostengünstig, d. h. im Vergleich mit z. B. der Vakuumverdampfung ein Arbeitsverfahren vom geringen Investitionsbedarf und verhältnismässig geringen Materialverlust.

Gegenüber dem Rhenium ist es bis zum heutigen Tage nicht gelungen, die elektrolytische Abscheidung des Tantals in wäßriger Lösung zu ermöglichen.

Die Dicke der Rheniumschicht ist, wie erwähnt, kein kritischer Faktor (obwohl dieser unter elektrolytischer Abscheidung gut kontrollierbar ist).

Weist das Molybdän-Trägermetall Folienform auf und muß lediglich die zu verschweißende Seite mit Rhenium überzogen werden, wird die Seite der Überfläche des in den Elektrolyt eintauchenden Molybdän-Trägermetalls die gegenüber dem zu verschweißenden Bereich liegt und mit Rhenium nicht überzogen werden soll, auf einer aus Isolierstoff gefertigten oder mit Isolierstoff verkleideten Stütze, zweckmässigerweise auf einer Walzenfläche geführt.

Beispielweise wird nachfolgend das Überziehen der für die Quarz-Glühkörper von Quecksilberlampen als Trägermetall der Stromeinführungsleitung verwendeten Molybdänfolie mit einer Rheniumschicht beschrieben. Die Folie ist 8,5 mm breit und 25 _{J}lm dick und ihre Kanten wurden - in an sich bekannter Art und Weise - durch elektrolytische Ätzung messerschneideartig verdünnt. Diese Folie passiert denn eine Metallrolle und anschließend die untere Mantelfläche einer aus lsolierstoff hergestellten oder mit Isolierstoff, wie zum Beispiel mit Gummi, überzogenen Drehwalze mit einem Durchmesser von 100 mm. Die Walze taucht etwa 35 mm tief in den Elektrolyten ein 10 g KRe0₄ und 4 g konzentrierte H₂S0₄ in 1 Liter Wasser gelöst enthält. Die Gegenelektrode besteht aus Platin und wird an die positive Klemme der Stromquelle angeschlossen. Die negative Klemme der Stromquelle steht mit der Metallwalze, die die Folie vor dem Eintauchen in den Elektrolyten passierte in Verbindung. Die Geschwindigkeit des Vorwärtstransportes der Folie ist so gewählt, dass die Aufenthaltsdauer der betreffenden Stelle der Folie im Elektrolyten etwa 30 Sek. beträgt. Die elektrolytische Abscheidung sollte unter Zimmertemperatur, bei einer Stromdichte von etwa 800 A/m² ausgeführt werden. Die aus der Elektrolysewanne austretende Folie passiert eine Waschanlage mit Wassergegenstrom, dann eine Trockner mit einer Luftströmung sowie einen laufend mit Wasserstoff gespülten Durchzugsofen mit einer Temperatur von 1100° C. Mittels der beschriebenen Anordnung wird erreicht, daß nur die eine Seite der Folie mit Rhenium überzogen wird. Dies ist jedoch vollkommen ausreichend, da bei der vorliegenden Anwendung nur an einer Seite der Folie die Anschweißung erfolgt. Sollten die beiden Seite oder der Draht überzogen werden, könnte dies ohne weiteres mit den an sich bekannten Verfahren gelöst werden. Die Bedingungen für die elektrolytische Abscheidung können in weiten Grenzen geändert werden.

Ferner können Bäder mit einer Zusammensetzung, die von dem Bekannten abweicht, ebenso zur Anwendung kommen.

An Stelle der elektrolytischen Abscheidung können auch andere Verfahren zur Ausbildung eines Überzugs zur Anwendung kommen, wie z. B. die Vakuumverdampfung, die Zerstäubung und die chemische Abscheidung aus der Dampfphase (CDV), die jedoch mit erheblichen Mehrkosten und Verlusten verbunden sind.

Die Vorteile der erfindungsgemässen Stromeinführungsleitung bestehen zusammenfassend darin, daß diese besonders gut schweißbar ist, gleichzeitig die hermetische Verbindung mit dem glasaritgen Material bzw. Werkstoff sichert, die Wärmebehandlung im Desoxidationsmedium, wie z. B. im Wasserstoff gut erträgt und neben diesen Vorteilen noch durch ein verhältnismässig preiswertes und einfaches Verfahren hergestellt werden kann.

## Patentansprüche

1. Stromeinführungsleitung, insbesondere für vakuumtechnische Geräte wie zum Beispiel elektrische Lichtquellen, wobei die Stromeinführungsleitung der Durchführung des elektrischen Stroms durch einen glasartigen Werkstoff dient und mit dem glasartigen Werkstoff einen hermetischen Abschluß bildet und ferner die Stromeinführungsleitung aus Molybdän besteht und zumindest an der mit dem glasartigen Werkstoff in Berührung kommenden Oberfläche mit einem metallischen Überzug versehen ist,
dadurch gekennzeichnet,
daß der metallische Überzug aus einer Rheniumschicht besteht.

2. Stromeinführungsleitung nach Anspruch 1, dadurch gekennzeichnet, daß die Rheniumschicht eine Dicke zwischen 3 und 1000 nm aufweist.

3. Stromeinführungsleitung nach Anspruch 1, dadurch gekennzeichnet, daß die Rheniumschicht eine Dicke zwischen 10 und 100 nm aufweist.

4. Verfahren zur Herstellung einer aus Molybdän bestehenden, mit einem metallischen Überzug versehenen Stromeinführungleitung nach einem der Ansprüche 1 bis 3, dadurch gekennzeichnet, daß der aus Rhenium bestehende Überzug durch elektrolytische Abscheidung auf das Molybdän aufgetragen wird.

5. Verfahren nach Anspruch 4, dadurch gekennzeichnet, daß die elektrolytische Abscheidung aus einem Elektrolyten in wäßriger Lösung vorgenommen wird.

6. Verfahren nach Anspruch 4 oder 5, dadurch gekennzeichnet, daß die Stromeinführungsleitung aus einer Folie besteht und daß die Folie auf einer aus Isolierstoff ausgebildeten oder mit Isolierstoff bedeckten Stütze, insbesondere auf einer Walzenfläche, geführt wird, so daß eine Seite der Folie durch Eintauchen in den Elektrolyten mit Rhenium überzogen wird.

## Claims

1. Current lead-in line, especially for vacuum technology apparatus, such as, for example, electric light sources, the current lead-in line serving to carry the electric current through a vitreous material and forming a hermetic seal with the vitreous material, and the current lead-in line consisting of molybdenum and being provided with a metal coating, at least on the surface coming into contact with the vitreous material, characterised in that the metal coating consisting of a layer of rhenium.

2. Current lead-in line according to claim 1, characterised in that the rhenium layer has a thickness of between 3 and 1000 nm.

3. Current lead-in line according to claim 1, characterised in that the rhenium layer has a thickness of between 10 and 1000 nm.

4. Process for the manufacture of a current lead-in line that consists of molybdenum and is provided with a metal coating, according to any one of claims 1 to 3, characterised in that the coating, which consists of rhenium, is applied to the molybdenum by electrolytic deposition.

5. Process according to claim 4, characterised in that the electrolytic deposition is effected from an electrolyte in aqueous solution.

6. Process according to claim 4 or 5, characterised in that the current lead-in line consists of a foil, and the foil is guided on a support that is made of insulating material or is covered with insulating material, especially on a roller surface, so that one side of the foil is coated with rhenium by being dipped into the electrolyte.

## Revendications

1. Ligne d'entrée de courant, notamment pour appareils utilisant la technique du vide, comme par exemple des sources de lumière électrique, cette ligne d'entrée de courant servant au passage du courant électrique à travers un matériau vitreux et constituant avec ce matériau vitreux une fermeture hermétique, cette ligne d'entrée de courant étant par ailleurs constituée de molybdène et étant munie, au moins sur la surface qui vient au contact du matériau vitreux, d'un revêtement métallique, caractérisée en ce que ce revêtement métallique est constitué d'une couche de rhénium.

2. Ligne d'entrée de courant selon la revendication 1, caractérisée en ce que la couche de rhénium présente une épaisseur comprise 3 et 1000 nm.

3. Ligne d'entrée de courant selon la revendication 1, caractérisée en ce que la couche de rhénium présente une épaisseur comprise entre 10 et 100 nm.

4. Procédé de réalisation d'une ligne d'entrée de courant constituée de molybdène et munie d'un revêtement métallique, selon l'une des revendications 1 à 3, caractérisé en ce que le revêtement constitué de rhénium est appliqué sur le molybdène par dépôt électrolytique.

5. Procédé selon la revendication 4, caractérisé en ce que le dépôt électrolytique est effectué a partir d'un électrolyte en solution aqueuse.

6. Procédé selon la revendication 4 ou 5, caractérisé en ce que la ligne d'entrée de courant est constituée d'une pellicule et en ce que cette pellicule est guidée sur un support formé d'un isolant ou recouvert d'un isolant, notamment sur la surface d'un cylindre, de façon qu'une face de cette pellicule soit revetue de rhénium par immersion dans l'électrolyte.
